# EUROPÄISCHE PATENTSCHRIFT

(11) **EP 0 056 881 B1**
(45) Veröffentlichungstag und Bekanntmachung des Hinweises auf die Patenterteilung: **12.02.1986**
(21) Anmeldenummer: 81201244.1
(22) Anmeldetag: 03.11.1981
(51) Int. Cl.: C23C 22/14, C25D 9/08, C25D 9/06

(54) **Verfahren zur Phosphatierung von Metallen**
Method of phosphating metals
Procédé pour la phosphatation de métaux

(30) Priorität: 22.01.1981 DE 3101866
(43) Veröffentlichungstag der Anmeldung: 04.08.1982
(73) Patentinhaber: METALLGESELLSCHAFT AG, 60015 Frankfurt (DE); Société Continentale Parker, 92111 Clichy (FR)
(72) Erfinder: Hauffe, Dieter, D-6000 Frankfurt am Main (DE); Müller, Gerhard, D-6450 Hanau (Main) (DE); Rausch, Werner, Dr. Dipl.-Chem., D-6370 Oberursel (DE); Rothkegel, Josef, D-6457 Maintal 1 (DE); Volling, Gudrun, D-6000 Frankfurt am Main (DE)
(74) Vertreter: Rieger, Harald, Dr.

## Beschreibung

Die Erfindung betrifft ein Verfahren zur Phosphatierung von Metallen, insbesondere Eisen und Stahl, mit wäßrigen sauren, chlorathaltigen Zinkphosphatlösungen bei Temperaturen von 30 bis 60 °C sowie dessen Anwendung zur Vorbereitung der Metalloberflächen für die Elektrotauchlackierung.

In der DE-OS 22 32 067 werden wäßrige saure Phosphatierlösungen mit einem Gewichtsverhältnis von Zn : P0₄ = 1 : (12 bis 110) zur Oberflächenbehandlung von Metallen, insbesondere Eisen und Stahl, beschrieben. Der gegenüber den üblichen Phosphatierbädern verringerte Zinkgehalt führt zu verbesserten dünnen und gleichmäßigen Phosphatüberzügen, die sehr haftfest und beständig und als Grundlage für die anschließende Elektrotauchlackierung besonders geeignet sind. Bei diesem Verfahren hat es sich zur Erzielung der gewünschten Ergebnisse als sehr vorteilhaft erwiesen, zusätzlich Nitrit zu verwenden.

Aus der DE-OS 30 04 927 ist ein Verfahren zur Phosphatierung von Metallen, die anschließend elektroplattiert werden bekannt, bei dem ebenfalls säure wäßrige Zinkphosphatlösungen eingesetzt werden. Als Beschleuniger enthalten die Lösungen Nitritionen und/oder aromatische Nitroverbindungen. Die Durchführung der Phosphatierung erfolgt in einem speziellen Tauch-/Spritz-Verfahren.

Schließlich ist es aus dem nach Artikel 54 (3) zu berücksichtigenden Stand der Technik gemäß EP-A1-39093 bekannt, Metalle, insbesondere Eisen und Stahl, mit wäßrigen sauren Zinkphosphatlösungen zu behandeln, die 0,3 bis 1,3 g/l Zn, 0 bis 1,3 g/I Ni, 10 bis 26 g/l P₂0₅, 1 bis 6 g/I CIOₐ und 5 bis 25 g/l N0₃ enthalten, in denen das Gewichtsverhältnis von Zn zu Ni zwischen 1 : (0 bis 1,5) und das Gewichtsverhältnis von Zn zu P₂0₅ zwischen 1 : (9 bis 85) eingestellt ist und in denen das für die Phosphatierung geforderte Verhältnis von Freiem- zu Gesamt-P₂O₅ im wesentlichen durch Alkalimetallionen eingestellt ist.

Neben dem vergleichsweise hohen Nitratgehalt sieht auch hier die bevorzugte Ausgestaltung des Verfahrens vor, Nitrit enthaltende Bäder einzusetzen.

Nachteilig bei den bekannten Verfahren ist, daß vorzugsweise eingesetzte Nitrit zur Bildung von nitrosen Gasen, die bekanntlich toxisch und geruchsbelästigend sind, führt. Es sind daher Absaugemaßnahmen zur Gewährleistung der Arbeitssicherheit unerläßlich.

Aufgabe der Erfindung ist es, ein Verfahren bereitzustellen, das die Nachteile der bekannten Verfahren nicht aufweist, wegen der niedrigen Anwendungstemperaturen wenig Heizenergie benötigt und einfach durchführbar ist.

Die Aufgabe wird gelöst, indem man das Verfahren der eingangs genannten Art entsprechend der Erfindung derart ausgestaltet, daß die Metalloberflächen mit Lösungen in Berührung gebracht werden, die

enthalten, denen kein Nitrit zugesetzt wird und in denen das Gewichtsverhältnis von
Zn zu Ni auf einen Wert zwischen 1 : (0,5 bis 1,5),
Zn zu P₂0₅ auf einen Wert von maximal 1 : 8 und
Freiem P₂O₅ zu Gesamt-P₂O₅ auf einen Wert zwischen (0,005 (bei ca. 30 °C) bis 0,06 (bei ca. 60 °C)) : 1 eingestellt ist.

Das erfindungsgemäße Verfahren ist insbesondere für die Behandlung von Eisen- und Stahl gedacht. Es eignet sich jedoch auch für die Phosphatierung von Zink- und Aluminiumwerkstoffen sowie für Stahl mit nach den verschiedensten Verfahren erzeugten Überzügen aus Zink, Zinklegierungen, Aluminium und Aluminiumlegierungen.

Die Behandlung der Metalloberflächen kann im Spritzverfahren, im Flutverfahren und auch im Tauchverfahren erfolgen. Es ist jedoch auch bei kombinierten Arbeitsweisen, z. B. Spritzen-Tauchen-Spritzen, Fluten-Tauchen und dergleichen anwendbar.

Die Kontaktzeiten für die Phosphatierungslösung mit der Metalloberfläche liegen im üblichen Rahmen und können z. B. für das Spritzen 45 sec bis 3 min, für das Tauchen 2 bis 5 min und für das Spritzen-Tauchen 20 sec Spritzen, 3 min Tauchen betragen.

Die Badtemperaturen betragen 30 bis 60 °C. Je niedriger die Badtemperatur, um so länger muß auch i. a. die Kontaktzeit sein.

Die Zugabe von Nickel zum Bad wirkt sich in der Regel günstig auf die Phosphatiergeschwindigkeit, die Schichtausbildung auf schwerer phosphatierbaren Stahloberflächen, auf die Phosphatierung von Zinkoberflächen und auf die Korrosionsschutzeigenschaften aus.

Von ausschlaggebender Bedeutung für die hohe Qualität der nach dem erfindungsgemäßen Verfahren erzeugten Phosphatschichten ist die Einhaltung des Konzentrationsverhältnisses zwischen Zn und P₂0₅.

Weiterhin muß das Verhältnis von Freiem P₂O₅ zu Gesamt-P₂O₅ im Bad zwischen (0,005 bis 0,06): 1 gehalten werden, um gleichmäßig deckende Phosphatschichten zu erzeugen. Bei höheren Werten wird die Phosphatiergeschwindigkeit geringer, gleichzeitig nimmt die Qualität der Phosphatschichten ab. Eine Unterschreitung der angegebenen Werte führt zu übermäßiger Ausfällung von Zinkphosphatschlamm und ist schon aus diesem Grunde unerwünscht.

Die niedrigen Werte des Verhältnisses von Freiem P₂O₅ zu Gesamt-P₂O₅ (Säureverhältnis) im erfindungsgemäßen Bereich gelten für die niedrigeren Badtemperaturen (niedriges Verhältnis Zn/P₂0₅ und niedrige Gesamtkonzentration) ; die höheren Säureverhältnisse beziehen sich auf höhere Badtemperaturen (höhere Verhältnisse Zn/P₂0₅ und höhere Gesamtkonzentrationen). Anhand dieser allgemeinen Aussagen über die Abhängigkeit des Säureverhältnisses kann das für ein bestimmtes Bad der Erfindung optimale Säureverhältnis leicht abgeschätzt oder durch Versuche ermittelt werden.

Zur Bestimmung von Freiem- und Gesamt-P₂O₅ können u. a. folgende Methoden dienen (siehe z. B. Rausch : Die Phosphatierung von Metallen, Leuze-Verlag/Saulgau, 1974, Seite 274-277) :
Freies P₂O₅ :
10 ml Badlösung titrieren bis zum Umschlag der 1. H₃PO₄-Stufe mit n/10 NaOH.
1 ml verbrauchte n/10 NaOH entspricht 0,71 g Freies P₂0₅.
Störungen durch hydrolysierendes Zinkphosphat können z. B. durch Zugabe von K₃(CO(CN)₆), Störungen durch hydrolysierendes SiF₆ z. B. durch Zugabe von KCI eliminiert werden.

Gesamt-P₂O₅:
10 ml Badlösung werden nach Zugabe von neutralem Kaliumoxalat von der 1. bis zur 2. Stufe der H₃P0₄ mit n/10 NaOH titriert.
1 ml verbrauchte n/10 NaOH entspricht 0,71 g/I Gesamt-P₂0₅.
Mögliche Fehler bei der Einstellung der 1. H₃PO₄-Stufe können, wie bei dem Freien P₂O₅ angegeben, z. B. durch Zugabe von K₃(Co(CN)₆ bzw. KCI vermieden werden.

Vorzugsweise wird das Gewichtsverhältnis von Freiem P₂O₅ zu Gesamt-P₂O₅ auf (0,005 bis 0,03) : 1, insbesondere (0,005 bis 0,027) : 1 für den Temperaturbereich von 30-45 °C und auf (0,03 bis 0,06) : 1 für den Temperaturbereich von 45-60 °C eingestellt.

Eine Ausgestaltung der Erfindung besteht darin, die Metalloberflächen mit Lösungen in Berührung zu bringen, die 0,8 bis 1,2 g/I Zn enthalten.

Weiterhin ist es vorteilhaft, Phosphatierungslösungen einzusetzen, die bis 0,7 g/I, insbesondere 0,2 bis 0,5 g/l Mn enthalten. Die Mitverwendung von Mangan hat sich insbesondere bei der Phosphatierung im niedrigen Temperaturbereich als günstig erwiesen.

Weitere vorteilhafte Ausgestaltungen der Erfindung bestehen darin, die Metalloberflächen mit Lösungen in Berührung zu bringen, in denen der Chloratgehalt 1 bis 3 g/I beträgt bzw. die als Zusatz bis 2 g/I, vorzugsweise mindestens 0,1 g/I, Nitroverbindungen enthalten. Als zu verwendende organische aromatische Nitroverbindung hat sich insbesondere Na-m-nitrobenzolsulfonat bewährt. Es sind jedoch auch andere Vertreter dieser Stoffklasse, z. B. Nitroresorcin oder Nitrobenzoesäure, einsetzbar.

Insbesondere bei der Mitbehandlung von Zink und/oder Aluminiumflächen, aber auch bei der alleinigen Behandlung von Eisen und Stahl kann die Schichtbildung durch Zusätze von einfachen und/oder komplexen Fluoriden verbessert werden.

Ferner können die Lösungen zur Reduzierung des Phosphatschichtgewichtes hierfür an sich bekannte Verbindungen, wie Hydroxycarbonsäuren (z. B. Weinsäure, Zitronensäure), Polyphosphate (z. B. Tripolyphosphat, Hexametaphosphat) enthalten.

Bei gegebener Konzentration an Zn, Ni, P₂O₅, ClO₃, ggf. organischer aromatischer Nitroverbindung und Mn und NO₃ erfolgt die Einstellung des notwendigen Säureverhältnisses im wesentlichen nur mit Alkalimetallionen. Andere Kationen, z. B. Calcium, Kupfer und Kobalt, sollen dagegen nur in untergeordneten Mengen vorhanden sein.

Das Flächengewicht der nach dem erfindungsgemäßen Verfahren erzeugten Phosphatschichten liegt i. a. im Bereich zwischen 0,8 und 4 g/m². Um besonders dünne, feinkristalline Schichten zu erzeugen, empfiehlt sich die Anwendung von Aktivierungsmitteln, z. B. auf Titanphosphatbasis, im Vorspülbad oder in/der letzten Reinigerstufe.

Die mit dem erfindungsgemäßen Verfahren erzeugten Phosphatschichten eignen sich im Prinzip für alle Anwendungsarten der bis heute bekannten Phosphatschichten. In Verbindung mit einer Lackierung bewirken die Schichten eine ungewöhnlich starke Verbesserung der Beständigkeit des Lackfilmes gegen Lackunterwanderung bei korrosiver Beanspruchung sowie eine erhebliche Erhöhung der Lackhaftung zum metallischen Untergrund. Diese Vorteile werden besonders bei der Elektrotauchlackierung, insbesondere bei der kathodischen Elektrotauchlackierung deutlich, weshalb das Verfahren vorzugsweise als Vorbereitung für diese Lackierart angewendet wird. Praktische Anwendung findet das erfindungsgemäße Verfahren z. B. für die Phosphatierung von Autokarosserien.

Das erfindungsgemäße Verfahren wird anhand der folgenden Beispiele beispielsweise und näher erläutert.

### Beispiele

Mit mildalkalischem, aktivierendem Reiniger entfettete Bleche aus Stahl, verzinktem Stahl und Aluminium wurden mit den in der folgenden Tabelle aufgeführten Lösungen behandelt.
(Siehe Tabelle Seite 4 f.)

Die Bleche wurden mit Wasser gespült, mit chromsäurehaltiger Nachspüllösung nachgespült und danach mit anodischem sowie kathodischem Elektrotauchlack beschichtet. Die anwendungstechnischen Prüfungen, wie Salzsprühtest, Schwitzwassertest, Steinschlagtext und Freibewitterung, führten zu sehr guten Ergebnissen.

## Patentansprüche

1. Verfahren zur Phosphatierung von Metallen, insbesondere Eisen und Stahl, mit wäßrigen sauren, chlorathaltigen Zinkphosphatlösungen bei Temperaturen von 30 bis 60 °C, dadurch gekennzeichnet, daß die Metalloberflächen mit Lösunaen in Berühruna aebracht werden. die
enthalten, denen kein Nitrit zugesetzt wird und in denen das Gewichtsverhältnis von
Zn zu Ni auf einen Wert zwischen 1 : (0,5 bis 1,5),
Zn zu P₂O₅ auf einen Wert von maximal 1 :8 und
Freiem P₂O₅ zu Gesamt-P₂O₅ auf einen Wert zwischen (0,005 (bei ca. 30 °C) bis 0,06 (bei ca. 60 °C)) 1 eingestellt ist.

2. Verfahren nach Anspruch 1, dadurch gekennzeichnet, daß die Metalloberflächen mit Lösungen in Berührung gebracht werden, in denen das Gewichtsverhältnis von Freiem P₂O₅ zu Gesamt-P₂O₅ für Badtemperaturen von 30-45 °C auf einen Wert zwischen (0,005 bis 0,03) : 1, vorzugsweise auf einen Wert zwischen (0,005 bis 0,027) : 1, und für Badtemperaturen von 45-60 °C auf einen Wert zwischen (0,03 bis 0,06): 1 eingestellt ist.

3. Verfahren nach Anspruch 1 oder 2, dadurch gekennzeichnet, daß die Metalloberflächen mit Lösungen in Berührung gebracht werden, die 0,8 bis 1,2 g/I Zn enthalten.

4. Verfahren nach Anspruch 1, 2 oder 3, dadurch gekennzeichnet, daß die Metalloberflächen mit Lösungen in Berührung gebracht werden, die 0,7 g/l Mn, vorzugsweise 0,2 bis 0,5 g/I, Mn enthalten.

5. Verfahren nach Anspruch 1, 2, 3 oder 4, dadurch gekennzeichnet, daß die Metalloberflächen mit Lösungen in Berührung gebracht werden, die 1 bis 3 g/I ClO₃ enthalten.

6. Verfahren nach einem oder mehreren der Ansprüche 1 bis 5, dadurch gekennzeichnet, daß die Metalloberflächen mit Lösungen in Berührung gebracht werden, die bis 2 g/l, vorzugsweise mindestens 0,1 g/I, aromatische Nitroverbindungen enthalten.

7. Verfahren nach einem oder mehreren der Ansprüche 1 bis 6, dadurch gekennzeichnet, daß die Metalloberflächen mit Lösungen in Berührung gebracht werden, die zusätzlich einfache oder komplexe Fluoride enthalten.

8. Anwendung des Verfahrens nach einem oder mehreren der Ansprüche 1 bis 7 zur Vorbereitung der Metalloberflächen für die Elektrotauchlackierung, insbesondere für die kathodische Elektrotauchlackierung.

## Claims

1. Method of phosphating metals, in particular iron and steel, by means of aqueous acidic, chlorate containing zinc phosphate solutions at temperatures of 30 to 60 °C, characterized in that the metal surfaces are brought in contact with solutions containing
to which no nitrite is added and in which the weight ratios are adjusted of Zn : Ni to a value between 1 : (0,5 to 1,5) of Zn : P₂O₅ to a value of utmost 1 : 8 and of free P₂O₅ to total P₂O₅ to a value between [(0,005 (at about 30 °C) to 0,06 (at about 60 °C)] : 1.

2. Method according to claim 1, characterized in that the metal surfaces are brought in contact with solutions, in which the weight ratio of free P₂0₅ to total P₂0₅ at bath temperatures of 30 to 45 °C is adjusted to a value between (0,005 to 0,03) : 1, preferably to a value between (0,005 to 0,027) : 1, and at bath temperatures of 45 to 60 °C is adjusted to a value between (0,03 to 0,06) : 1.

3. Method according to claim 1 or 2, characterized in that the metal surfaces are brought in contact with solutions, which contain 0,8 to 1,2 g/I Zn.

4. Method according to claim 1, 2 or 3 characterized in that the metal surfaces are brought in contact with solutions, which contain up to 0,7 g/I Mn, preferably 0,2 to 0,4 g/I Mn.

5. Method according to claim 1, 2, 3 or 4, characterized in that the metal surfaces are brought in contact with solutions, which contain 1 to 3 g/l ClO₃.

6. Method according to one or more of the claims 1 to 5, characterized in that the metal surfaces are brought in contact with solutions, which contain up to 2 g/l, preferably at least 0,1 g/I, aromatic nitro- compound.

7. Method according to one or more of the claims 1 to 6, characterized in that the metal surfaces are brought in contact with solutions, which contain in addition simple or complex fluorides.

8. Use of the method according to one or more of the claims 1 to 7 for the preparation of metal surfaces prior to electro-immersion-painting, particularly prior to cathodic electro-immersion-painting.

## Revendications

1. Procédé pour la phosphatation de métaux, fer et acier en particulier, avec des solutions aqueuses acides de phosphate de zinc contenant du chlorate, à des températures de 30 à 60 °C, caractérisé par le fait que les surfaces métalliques sont mises en contact avec des solutions qui contiennent
jusqu'à 4 g/I de N0₃, auxquelles on n'ajoute pas de nitrite et dans lesquelles on amène le rapport des poids du
Zn au Ni à une valeur comprise entre 1 : 0,5 et 1 : 1,5,
Zn au P₂0₅ à une valeur de 1 : 8 au maximum et
du P₂O₅ libre au P₂O₅ total à une valeur comprise entre 0,005: 1 (à 30 °C environ) et 0,06 : 1 (à 60 °C environ).

2. Procédé selon la revendication 1, caractérisé par le fait que les surfaces métalliques sont mises en contact avec des solutions dans lesquelles le rapport des poids du P₂O₅ libre au P₂O₅ total est amené, pour des températures de bain de 30-45 °C, à une valeur comprise entre 0,005 : 1 et 0,03 :1, préférablement à une valeur comprise entre 0,005 : 1 et 0,027 : 1, et pour des températures de bain de 45-60 °C, à une valeur comprise entre 0,03 1 et 0,06 : 1.

3. Procédé selon la revendication 1 ou 2, caractérisé par le fait que les surfaces métalliques sont mises en contact avec des solutions qui contiennent de 0,8 à 1,2 g/1 de Zn.

4. Procédé selon la revendication 1, 2 ou 3, caractérisé par le fait que les surfaces métalliques sont mises en contact avec des solutions qui contiennent jusqu'à 0,7 g/I de Mn, préférablement de 0,2 à 0,5 g/I de Mn.

5. Procédé selon la revendication 1, 2, 3 ou 4, caractérisé par le fait que les surfaces métalliques sont mises en contact avec des solutions qui contiennent de 1 à 3 g/l de ClO₃.

6. Procédé selon une ou plusieurs des revendications 1 à 5, caractérisé par le fait que les surfaces métalliques sont mises en contact avec des solutions qui contiennent jusqu'à 2 g/l, préférablement au moins 0,1 g/l de composés nitrés aromatiques.

7. Procédé selon une ou plusieurs des revendications 1 à 6, caractérisé par le fait que les surfaces métalliques sont mises en contact avec des solutions qui contiennent en outre des fluorures simples ou complexes.

8. Utilisation du procédé selon une ou plusieurs des revendications 1 à 7 pour la préparation des surfaces métalliques pour la peinture par trempage électrophorétique, en particulier pour la peinture par trempage électrophorétique cathodique.
